# EUROPÄISCHE PATENTSCHRIFT

(11) **EP 3 018 112 B1**
(45) Veröffentlichungstag und Bekanntmachung des Hinweises auf die Patenterteilung: **03.07.2019**
(21) Anmeldenummer: 15003111.0
(22) Anmeldetag: 30.10.2015
(51) Int. Cl.: C06B 31/00, C06B 47/00, C06D 5/00

(54) **GASGENERATOR-TREIBSTOFF AUF DER BASIS VON AMMONIUMDINITRAMID (ADN) UND VERFAHREN ZU SEINER HERSTELLUNG**
GAS GENERATOR FUEL BASED ON AMMONIUM DINITRAMIDE (ADN) AND METHOD FOR PRODUCING THE SAME
COMBUSTIBLE DE GENERATEUR DE GAZ A BASE DE DINITRAMIDE D'AMMONIUM (ADN) ET SON PROCEDE DE FABRICATION

(30) Priorität: 06.11.2014 DE 102014016299
(43) Veröffentlichungstag der Anmeldung: 11.05.2016
(73) Patentinhaber: Fraunhofer-Gesellschaft zur Förderung der angewandten Forschung e.V., 80686 München (DE); Deutsches Zentrum für Luft- und Raumfahrt e.V. (DLR), 51147 Köln (DE)
(72) Erfinder: SCHALLER, Uwe, 96215 Lichtenfels (DE); HÜRTTLEN, Jürgen, 75045 Walzbachtal (DE); KRAUSE, Horst, 76227 Karlsruhe (DE); WEISER, Volker, 76185 Karlsruhe (DE); SCHLECHTRIEM, Stefan, 51503 Rösrath (DE); CIEZKI, Helmut Konrad, 74172 Neckarsulm (DE)
(74) Vertreter: Lichti - Patentanwälte Partnerschaft mbB

(56) Entgegenhaltungen:
- EP-A2- 2 662 350
- WO-A2-2012/166046
- RU-A- 2012 144 167
- US-A- 5 714 714
- US-B1- 6 254 705

## Beschreibung

Die Erfindung betrifft einen Gasgenerator-Treibstoff, enthaltend einen monergolen Treibstoff auf der Basis von Ammoniumdinitramid (ADN) und wenigstens ein Lösungsmittel, sowie ein Verfahren zu seiner Herstellung.

Derartige Gasgenerator-Treibstoffe finden in flüssiger Form insbesondere für Raketen-und Satelliten-Treibstoffe in der Raumfahrt, aber auch für militärische Zwecke einschließlich militärischer Flugkörper und für Torpedo-Treibstoffe, für Nottreibstoffe von Flugzeugen und U-Booten etc. Verwendung. Gegenüber herkömmlichen monergolischen Gasgenerator-Treibstoffen, wie solchen auf der Basis von Wasserstoffperoxid oder Hydrazin, weist Ammoniumdinitramid insbesondere eine relativ gute Langzeitstabilität (z.B. im Vergleich mit Wasserstoffperoxid) und Einsatzfähigkeit bei relativ tiefen Temperaturen unterhalb -20°C sowie ein ungleich geringeres gesundheitliches Gefährdungspotenzial (z.B. im Vergleich mit Hydrazin) auf.

Flüssige Gasgenerator-Treibstoffe auf der Basis von ADN, Wasser sowie Brennstoff-Additiven wurden bereits gegen Ende des vergangenen Jahrhunderts als Ersatz von Hydrazin-basierte Treibstoffe entwickelt (Per Sjöberg: "A stable liquid mono-propellant based on ADN", IMEM Tucson, USA, May 11-14, 2009). Die DE 600 03 428 T2 beschreibt einen Gasgenerator-Treibstoff auf der Basis von ADN mit Wasser und/oder Wasserstoffperoxid als Lösungsmittel, wobei letzteres allerdings eine nur geringe Haltbarkeit aufweist und Wasser aus energetischer Sicht einen unnötigen Ballast darstellt, welcher insbesondere bei einer Anwendung des Treibstoffes in der Raumfahrt Gewichtsprobleme verursacht.

Die WO 2012/166046 A1 beschreibt einen weiteren flüssigen Gasgenerator-Treibstoff auf der Basis von ADN, welcher mit einem Gesamtanteil zwischen 55 Mass.-% und 62 Mass.-% in einer Lösungsmittelmischung aus 4 Mass.-% bis 12 Mass.-% Ammoniak und im Übrigen Wasser gelöst ist und welcher ferner bis zu 22 Mass.-% Methanol enthalten kann. Davon abgesehen, dass auch der aus der WO 2012/166046 A1 bekannte Gasgenerator-Treibstoff einen verhältnismäßig hohen Anteil an lediglich als Ballast anfallendem Wasser enthält und folglich eine relativ geringe massen- bzw. volumenspezifische Leistung aufweist, sind insbesondere die Tieftemperatureigenschaften zwar einem bekannten monergolischen Gasgenerator-Treibstoff auf der Basis von 63,0 Mass.-% ADN in einem Lösungsmittelgemisch aus Methanol, Wasser und Ammoniak ("LMP-103S") überlegen, aber gleichwohl für verschiedene Anwendungen, insbesondere in Form von Raketen- und/oder Satellitentreibstoffen, verbesserungsbedürftig. Die Druckschrift erwähnt diesbezüglich eine mögliche Lagertemperatur von mindestens -30°C, doch hat sich beispielsweise gezeigt, dass beim Abkühlen der dort beschriebenen Mischung auf unterhalb -90°C und anschließendem Erwärmen kein Gefrier- bzw. Schmelzpunkt mehr nachweisbar war. Darüber hinaus vermag die gemäß der WO 2012/166046 A1 durchgeführte Testmethode einer Abkühlung des Gasgenerator-Treibstoffes auf -30°C eine nur sehr bedingte Aussagekraft zu dessen Tieftemperatureigenschaften zur Verfügung zu stellen, weil ADN-Lösungen bekanntlich auch im (stark) unterkühlten Zustand erst bei einer Temperatur deutlich tiefer als ihr eigentlicher Erstarrungspunkt auskristallisieren, sofern sie nicht mit Kristallisationskeimen beaufschlagt, einer äußeren Einwirkung von mechanischer Energie unterworfen werden oder dergleichen. Um die Tieftemperaturstabilität zu ermitteln, ist es daher zwingend erforderlich, die ADN-Lösung bis zu einer Temperatur abzukühlen, bei welcher sie auskristallisiert, wonach sie bis zum Übergang in die flüssige Phase erwärmt werden muss, um den Gefrier- bzw. Schmelzpunkt zu ermitteln. Schließlich stellt das gemäß der WO 2012/166046 A1 vorgeschlagene weitere Lösungsmittel Methanol insbesondere für Anwendungen eines solchen Gasgenerator-Treibstoffes in der Raumfahrt insoweit einen Nachteil dar, als es zwingend einen Oxidator erfordert, andernfalls sich eine unvollständige Umsetzung des hierin enthaltenen Kohlenstoffes ergibt, was insbesondere in einer Entstehung von Kohlenmonoxid im Abgas resultieren kann. Darüber hinaus weist ADN nur eine begrenzte Löslichkeit in Methanol auf (etwa 87 g ADN in 100 g Methanol), was den maximal möglichen Anteil an ADN in einer entsprechenden Treibstoffzusammensetzung beschränkt.

Ähnliches gilt für einen aus der WO 00/50363 A1 bekannten Gasgenerator-Treibstoff auf der Basis von Dinitramiden, welcher sowohl für Airbags als auch für Raketenantriebe zum Einsatz gelangen soll. Der Gasgenerator-Treibstoff enthält einerseits eine als "Oxidator" bezeichnete erste Komponente der allgemeinen Formel XD, wobei "X" ein beliebiges Kation ist und unter anderem von einem Ammonium-Kation gebildet sein kann, während "D" ein Dinitramid-Anion ist, andererseits eine als "Treibstoff" bezeichnete zweite Komponente sowie gegebenenfalls ein Lösungsmittel als dritte Komponente. Bei der mit "Treibstoff" bezeichneten zweiten Komponente kann es sich gleichfalls um ein Lösungsmittel handeln, wobei unter anderem wässrige Ammoniaklösungen vorgeschlagen werden. Abgesehen von dem relativ hohen, als Ballast anfallenden Wasseranteil besteht auch hier insbesondere der Nachteil einer verbesserungsbedürftigen Tieftemperaturstabilität, welche insbesondere für Einsatzfelder im Raumfahrtbereich, wie für Raketen- bzw. Satellitentreibstoffe, von entscheidender Bedeutung ist, um die ohnehin nur sehr begrenzt zur Verfügung stehende und bereits beim Start mitzuführende Energie in einem nur geringstmöglichen Umfang zur Vorheizung des Treibstoffes verwenden zu müssen, um jegliche Kristallisation des Treibstoffes in den Zuführleitungen der Antriebsaggregate zu verhindern.

Die RU 2012 144 167 A beschreibt einen für Raketenantriebe vorgesehenen festen Gasgenerator-Treibstoff mit einem Treibstoff und einem Oxidator, welcher 44,61 Mass.-% (+/- 10 Mass.-%) Beryllium-Borhydrid, 35,75 Mass.-% (+/- 10 Mass.-%) ADN und 19,63 Mass.-% (+/- 5 Mass.-%) Ammoniak enthält. Das als Oxidator zugesetzte Beryllium-Borhydrid dient zur Erhöhung des spezifischen Impulses des Treibstoffes und soll den Rückstoß des hiermit versorgten Raketenmotors verbessern.

Die US 5 714 714 A offenbart ein Verfahren zur Herstellung von ADN durch Nitrieren einer Verbindung mit der chemischen Formel Z-NH₂ unter Bildung von Z-NHNO₂, anschließende Reaktion der erhaltenen Verbindung Z-NHNO₂ mit Ammoniak in wasserfreiem Medium unter Bildung eines Salzes mit der chemischen Formel Z-NNO₂⁻NH₄⁺ sowie anschließendes Nitrieren dieses Salzes und Behandlung der Reaktionsmischung mit Ammoniak, um kristallines ADN und Ammoniumnitrat zu erhalten und die Ausgangsverbindung Z-NH₂ zurückzugewinnen.

In der EP 2 662 350 A1 geht es allgemein um einen monergolen, kohlenstoffbasierten Gasgenerator-Treibstoff, wie insbesondere auf der Basis von Nitromethan und Nitroethan, welchem Kohlenstoff-Nanoröhren als Gelbildner zugesetzt sein können.

Der Erfindung liegt die Aufgabe zugrunde, einen bei Raumtemperatur flüssigen Gasgenerator-Treibstoff auf der Basis von Ammoniumdinitramid (ADN) der eingangs genannten Art dahingehend weiterzubilden, dass er unter zumindest weitestgehender Vermeidung der vorgenannten Nachteile eine verbesserte Tieftemperaturbeständigkeit bei einer erhöhten massenspezifischen Leistung aufweist. Sie ist ferner auf ein Verfahren zur Herstellung eines solchen Gasgenerator-Treibstoffes gerichtet.

Der erste Teil dieser Aufgabe wird erfindungsgemäß mit einem flüssigen oder gelförmigen Gasgenerator-Treibstoff der eingangs genannten Art gelöst, bestehend aus
- einem monergolen Treibstoff auf der Basis von Ammoniumdinitramid (ADN);
- wenigstens einem Lösungsmittel, wobei wenigstens ein Lösungsmittel von Ammoniak (NH₃) gebildet ist,
wobei der Gasgenerator-Treibstoff wenigstens 65 Mass.-% ADN und höchstens 5 Mass.-% Wasser, jeweils bezogen auf die Mischung aus ADN und Lösungsmittel, enthält; und
- gegebenenfalls wenigstens einem Gelbildner mit einem Anteil von bis 10 Mass.-%, bezogen auf die Gesamtmischung; und
- gegebenenfalls wenigstens einem Additiv zur Verbesserung seiner Tieftemperatureigenschaften.

In verfahrenstechnischer Hinsicht sieht die Erfindung zur Lösung dieser Aufgabe ein Verfahren zur Herstellung eines flüssigen oder gelförmigen Gasgenerator-Treibstoffes der eingangs genannten Art vor, bestehend aus
- einem monergolen Treibstoff auf der Basis von Ammoniumdinitramid (ADN);
- wenigstens einem Lösungsmittel, wobei wenigstens ein Lösungsmittel von Ammoniak (NH₃) gebildet ist, wobei der Gasgenerator-Treibstoff wenigstens 65 Mass.-% ADN und höchstens 5 Mass.-% Wasser, jeweils bezogen auf die Mischung aus ADN und Lösungsmittel, enthält;
- gegebenenfalls wenigstens einem Gelbildner; und
- gegebenenfalls wenigstens einem Additiv zur Verbesserung seiner Tieftemperatureigenschaften,
wobei das Verfahren wenigstens einen Verfahrensschritt aus der Gruppe
- Lösen von ADN in Ammoniak mit einem Anteil an ADN von wenigstens 65 Mass.-% ADN;
- Aufkondensieren von Ammoniak auf ADN mit einem Anteil an ADN von wenigstens 65 Mass.-%; und
- Aufkonzentrieren einer Mischung aus ADN und Ammoniak auf einen Anteil an ADN von wenigstens 65 Mass.-%,
jeweils bezogen auf die Mischung aus ADN und Ammoniak, umfasst; und wobei
- der Gasgenerator-Treibstoff gegebenenfalls geliert wird, indem ihm das wenigstens eine Gelierungsmittel mit einem Anteil von bis 10 Mass.-%, bezogen auf die Gesamtmischung, zugesetzt wird; und
- dem Gasgenerator-Treibstoff gegebenenfalls das wenigstens eine Additiv zur Verbesserung seiner Tieftemperatureigenschaften zugesetzt wird.

Der erfindungsgemäße Gasgenerator-Treibstoff, welcher bis zu einer Temperatur im Bereich von zumindest -30°C in flüssiger Phase vorliegt, weist aufgrund seines hohen Anteils an ADN eine hohe massenspezifische Leistung auf, wobei insbesondere auf die Fig. 1 verwiesen sei, welche einerseits den massenspezifischen Impuls "Iₛₚ (frz equilibrium 70:1)" in [Ns/kg] (linke Ordinate), andererseits den volumenspezifischen Impuls "Iₛₚ vol (frz equilibrium 70:1)" in [Ns/dm³] (rechte Ordinate) eines erfindungsgemäßen flüssigen Gasgenerator-Treibstoffes zeigt, welcher ausschließlich aus in Ammoniak gelöstem Ammoniumdinitramid (ADN) besteht, mit verschiedenen Anteilen an ADN zwischen etwa 66 Mass.-% und etwa 84 Mass.-% einerseits im Vergleich mit dem massenspezifischen Impuls von herkömmlichem Hydrazin, andererseits im Vergleich mit dem massenspezifischen Impuls eines bekannten Gasgenerator-Treibstoffes mit 63,0 Mass.-% ADN, 18,4 Mass.-% Methanol, 4,6 Mass.-% Ammoniak und 14,0 Mass.-% Wasser ("LMP-103S").

Aufgrund der hervorragenden Löslichkeit von ADN in Ammoniak und des allenfalls sehr geringen Anteils an Wasser weist der flüssige Gasgenerator-Treibstoff auch bei Raumtemperatur eine geringe Flüchtigkeit sowie insbesondere hervorragende Tieftemperatureigenschaften auf. In diesem Zusammenhang sei zunächst auf die Fig. 2 verwiesen, welche ein mittels Diffential-Scanning-Kalorimetrie (Differential Scanning Calorimetry, DSC) erhaltenes Schaubild zur Veranschaulichung des Tieftemperaturverhaltens eines ausschließlich aus etwa 75 Mass.-% ADN und etwa 25 Mass.-% Ammoniak (± 3 Mass.-%) bestehenden, erfindungsgemäßen Gasgenerator-Treibstoffes bei der zweiten Erwärmung in Abhängigkeit der zugeführten Wärmemenge "heat flow" in [W/g] zeigt. Wie aus der Fig. 2 ersichtlich, liegt der Schmelzpeak eines solchen Gasgenerator-Treibstoffes bei etwa -31,4°C, während die extrapolierte Onset-Temperatur etwa -35,7°C beträgt. Wie ferner aus den DSC-Diagrammen gemäß Fig. 3 (derselbe Gasgenerator-Treibstoff, bestehend aus etwa 75 Mass.-% ADN und etwa 25 Mass.-% Ammoniak ± 3 Mass.-%) und Fig. 4 (reines ADN) hervorgeht, liegt der Schmelzpunkt von reinem ADN demgegenüber bei etwa +95,2°C und die extrapolierte Onset-Temperatur bei etwa +94,5°C. Darüber hinaus ist den Fig. 3 und 4 zu entnehmen, dass reines ADN eine Zersetzungstemperatur (Onset-Temperatur) von etwa 143,9°C besitzt, während der erfindungsgemäße Gasgenerator-Treibstoff eine Zersetzungstemperatur (Onset-Temperatur) von etwa 173.8°C aufweist. Darüber hinaus erweist sich der erfindungsgemäße Gasgenerator-Treibstoff auch bei mehrmaligem Abkühlen/Erwärmen zwischen etwa -90°C und etwa +100°C als stabil.

Während in Fig. 5 überdies die temperaturabhängige Viskosität eines Gasgenerator-Treibstoffes mit derselben Zusammensetzung zwischen -20°C und +25°C gezeigt ist, welche sich über den gesamten Temperaturbereich als niedrig erweist, ist in der Fig. 6 dessen Dichte im Bereich zwischen 10°C und +35°C dargestellt.

Darüber hinaus kann der erfindungsgemäße Gasgenerator-Treibstoff je nach Auswahl der etwaigen Additive (siehe hierzu auch weiter unten) im Wesentlichen frei von kanzerogenen Inhaltsstoffen sowie insbesondere auch im Wesentlichen frei von Kohlenstoff sein, so dass bei seinem Abbrand kein toxisches Kohlenmonoxid oder Blausäure gebildet werden kann. Entsprechendes gilt für eine Bildung fester Abbrandprodukte, wie sie beim Stand der Technik entstehen können. Ferner sei erwähnt, dass der erfindungsgemäße Gasgenerator-Treibstoff je nach Auswahl etwaiger Additive sowie insbesondere in von Additiven freier Form die Möglichkeit bietet, die vornehmlich aus Stickstoff, Wasserstoff und Wasser bestehenden Verbrennungsprodukte einer Wasserstoff-Brennstoffzelle als Brennstoff aufzugeben, so dass der Gasgenerator-Treibstoff zusätzlich als Wasserstoffgenerator genutzt werden kann, welcher keine Abtrennung von etwaigem Kohlenmonoxid oder -dioxid erfordert.

Im Übrigen sei an dieser Stelle darauf hingewiesen, dass sich das erfindungsgemäße Verhältnis von wenigstens 65 Mass.-% ADN auf die Mischung aus ADN und allen vorhandenen Lösungsmitteln (also insbesondere Ammoniak einschließlich des gegebenenfalls vorhandenen, maximal 5%-igen Anteils an Wasser sowie gegebenenfalls vorhandenen weiteren Lösungsmitteln) bezieht, was einem Massenverhältnis von wenigstens etwa 1,85:1 von ADN zu Lösungsmittel entspricht.

Das erfindungsgemäße Verfahren zur Herstellung des flüssigen Gasgenerator-Treibstoffes, welches ein Lösen von ADN in flüssigem Ammoniak, ein Aufkondensieren von Ammoniak auf das ADN, wie beispielsweise ein Aufkondensieren von gasförmigem Ammoniak bei etwa -30°C auf festes ADN unter Atmosphärendruck, und/oder ein Aufkonzentrieren einer ammoniakalischen ADN-Lösung vorsieht, erlaubt schließlich eine sehr einfache und kostengünstige Herstellung desselben, wobei es aus wirtschaftlichen Gründen selbstverständlich auch möglich ist, das ADN in als solcher bekannter Weise aus Guanylharnstoffdinitramid (GUDN, FOX 12) zu synthetisieren.

In vorteilhafter Ausgestaltung kann aus den vorgenannten Gründen, insbesondere in Bezug auf die vorteilhaften Tieftemperatureigenschaften, vorgesehen sein, dass der Gasgenerator-Treibstoff höchstens etwa 4 Mass.-% Wasser, insbesondere höchstens etwa 3 Mass.-% Wasser, vorzugsweise höchstens etwa 2 Mass.-% Wasser, jeweils bezogen auf die Mischung aus ADN und Lösungsmittel, enthält, wobei er höchst vorzugsweise höchstens etwa 1 Mass.-% Wasser enthält und insbesondere im Wesentlichen frei von Wasser sein kann.

Wie bereits angedeutet, kann in weiterhin vorteilhafter Ausgestaltung vorgesehen sein, dass der Gasgenerator-Treibstoff im Wesentlichen frei von kohlenstoffhaltigen Lösungsmitteln ist, wobei er insbesondere wenigstens 15 Mass.-%, vorzugsweise wenigstens 20 Mass.-%, höchst vorzugsweise wenigstens 20 Mass.-%, jeweils bezogen auf die Mischung aus ADN und Lösungsmittel, an Ammoniak enthält und vorzugsweise im Wesentlichen ausschließlich Ammoniak als Lösungsmittel enthält und etwaige weitere Lösungsmittel z.B. in einem Anteil von höchstens etwa 5 Mass.-%, vorzugsweise von höchstens etwa 4 Mass.-%, insbesondere von höchstens etwa 3 Mass.-%, höchst vorzugsweise von höchstens etwa 2 Mass.-% und besonders bevorzugt von höchstens etwa 1 Mass.-% oder insbesondere zu 0 Mass.-%, vorhanden sind.

Die Herstellung eines solchen Gasgenerator-Treibstoffes kann beispielsweise dadurch geschehen, dass
- das ADN in im Wesentlichen wasserfreiem Ammoniak gelöst; und/oder
- im Wesentlichen wasserfreier Ammoniak auf das ADN aufkondensiert; und/oder
- eine Mischung aus ADN und im Wesentlichen wasserfreiem Ammoniak aufkonzentriert
wird, wobei insbesondere jeweils weitestgehend reiner Ammoniak eingesetzt und/oder die Erzeugung der ammoniakalischen ADN-Lösung beispielsweise unter Schutzgasatmosphäre durchgeführt werden kann, so dass keine Luftfeuchtigkeit von dem hygroskopischen Ammoniak aufgenommen werden kann.

Um für einen möglichst hohen spezifischen Impuls des Gasgenerator-Treibstoffes zu sorgen, kann in weiterhin vorteilhafter Ausgestaltung vorgesehen sein, dass er wenigstens etwa 70 Mass.-%, insbesondere wenigstens etwa 75 Mass.-%, ADN, beispielsweise zwischen etwa 75 Mass.-% und etwa 80 bis etwa 85 Mass.-% ADN, jeweils bezogen auf die Mischung aus ADN und Lösungsmittel, enthält. Zur Herstellung eines solchen Gasgenerator-Treibstoffes kann beispielsweise vorgesehen sein, dass das ADN mit einem Anteil von wenigstens 70 Mass.-%, insbesondere von wenigstens 75 Mass.-%, in - vorzugweise weitestgehend reinem und wasserfreiem - Ammoniak gelöst oder - vorzugweise weitestgehend reiner und wasserfreier - Ammoniak mit einem entsprechenden Anteil auf das ADN aufkondensiert bzw. "aufgepresst" wird. Es sei an dieser Stelle allerdings darauf hingewiesen, dass sich für einige Anwendungen des erfindungsgemäßen Gasgenerator-Treibstoffes, wie insbesondere für Satelliten- und Raketentreibstoffe oder für andere in der Raumfahrt Anwendung findende Treibstoffe ein maximaler Anteil an ADN von etwa 78 Mass.-%, vorzugsweise von etwa 77 Mass.-%, als günstig erweisen kann, um für moderate Abbrandtemperaturen, aber gleichwohl für eine sehr hohe Leistung zu sorgen. Bevorzugte Anteile an ADN für solche Anwendungen können folglich in der Größenordnung zwischen wenigstens etwa 65 Mass.-% bis etwa 78 Mass.-% oder vorzugsweise bis etwa 77 Mass.-%, insbesondere zwischen wenigstens etwa 70 Mass.-% bis etwa 78 Mass.-% oder vorzugsweise bis etwa 77 Mass.-%, höchst vorzugsweise zwischen wenigstens etwa 75 Mass.-% bis etwa 78 Mass.-% oder vorzugsweise bis etwa 77 Mass.-%, betragen.

Während der erfindungsgemäße Gasgenerator-Treibstoff, wie bereits erwähnt, grundsätzlich in flüssiger Phase vorliegen kann, kann gemäß einer vorteilhaften Weiterbildung auch vorgesehen sein, dass er als gelförmiger Treibstoff vorliegt und wenigstens einen Gelbildner enthält, welcher zweckmäßigerweise in einem Anteil von etwa 0,1 Mass.-% bis etwa 10 Mass.-%, insbesondere von etwa 0,5 Mass.-% bis etwa 10 Mass.-%, jeweils bezogen auf die Gesamtmischung (d.h. auf die Gesamtmischung aus ADN, Lösungsmittel, Gelbildner und gegebenenfalls vorhandenen Additiven (siehe hierzu auch weiter unten)), vorhanden sein kann.

Vorteilhafte Vertreter von geeigneten Gelbildnern umfassen Kohlenstoff-Nanoröhren einschließlich funktionalisierter Kohlenstoff-Nanoröhren, insbesondere mit funktionellen Gruppen aus der Gruppe Aminogruppen, Alkylaminogruppen und anderen funktionellen Gruppen mit einer Basenstärke größer als Ammoniak, und/oder dotierter Kohlenstoff-Nanoröhren, insbesondere stickstoffdotierte Kohlenstoff-Nanoröhren, wie beispielsweise CN₂-Nanoröhren. Die Kohlenstoff-Nanoröhren ("carbon nanotubes") können als einwandige (single wall), doppelwandige (double wall) oder mehrwandige (multi wall) Nanoröhren und/oder in Form von modifizierten, Seitengruppen aufweisenden Kohlenstoff-Nanoröhren eingesetzt werden.

Die vorgenannten funktionellen Gruppen solcher Kohlenstoff-Nanoröhren können sich in dem Gasgenerator-Treibstoff zu energetischen ionischen Flüssigkeiten (EIL, energetic ionic liquids) umsetzen: wobei z.B. n eine Zahl zwischen 0 und 6 ist und R₁, R₂ aus der Gruppe Wasserstoff (-H), Alkylgruppen mit 1 bis 6 Kohlenstoffatomen, Allyl-, Vinyl-, Hydroxyalkyl-, Ether-, Cyanoalkyl-, Azidoalkyl- und Nitromethylgruppen gewählt sind.

Weitere Vertreter von vorteilhaften Gelbildnern umfassen pulverförmige Metalle, Halbmetalle, Metalloxide und/oder Halbmetalloxide, insbesondere auf der Basis von Silicium, wie beispielsweise unter dem Handelsnamen "Aerosil" (*Evonik Industries*) erhältliche pyrogene Kieselsäure. Die Partikelgröße derartiger pulverförmiger Metalle oder Metalloxide beträgt vorzugsweise zwischen etwa 1 nm und etwa 10 µm, insbesondere zwischen etwa 1 nm und etwa 1 µm.

Weitere Vertreter von vorteilhaften Gelbildnern umfassen OH-funktionalisierte, wie insbesondere alkoholische Gelbildner, insbesondere auf der Basis von energetischen Di- und/oder Triolen, wie beispielsweise Glycidyl-Azid-Polymer-Diole (GAP-Diole), sowie polymere Gelbildner, insbesondere mit Stickstoff enthaltenden funktionellen Gruppen, wie auf Isocyanat- und/oder Harnstoffbasis, einschließlich Triazin-Polymeren und polymeren Harnstoffurethanen. Vertreter von geeigneten Harnstoffurethanen sind z.B. aus der DE 199 19 482 A1 sowie DE 102 41 853 A1 bekannt.

Weitere Vertreter von vorteilhaften Gelbildnern umfassen Lösungen von Harnstoffurethanen, welche durch Umsetzung von Mono-, Di- und/oder Polyalkoholen, insbesondere von energetischen Monoalkoholen und/oder Diolen, wie beispielsweise Nitroalkoholen, GAP-Diolen oder dergleichen, mit Diisocyanaten und anschließender Reaktion mit Mono- und/oder Diaminen bzw. Mono- und/oder Dinitraminen einschließlich Mischungen derselben erhalten worden sind, mit ionischen Flüssigkeiten (ionic liquids, IL), insbesondere mit energetischen ionischen Flüssigkeiten (energetic ionic liquids, EIL), als Lösungsmittel.

Zur Herstellung eines solchen Geltreibstoffes wird der Gasgenerator-Treibstoff unter Zusatz eines geeigneten Gelierungsmittels bzw. Gelbildners, insbesondere der vorgenannten Art, geliert, wobei das Gelierungsmittels zweckmäßigerweise möglichst feindispers in die Mischung aus ADN und Lösungsmittel eindispergiert werden sollte, beispielsweise mittels Ultraschall und/oder Eintrag von Scherkräften, z.B. unter Einsatz entsprechender Homogenisatoren, Scheibenrührern (Dissolvern) und dergleichen.

Alternativ oder zusätzlich zu einem Einsatz von Gelierungsmitteln kann vorgesehen sein, dass der Gasgenerator-Treibstoff zur weiteren Verbesserung seiner Tieftemperatureigen-Schäften, wie insbesondere zur Erniedrigung seines Schmelz- bzw. Erstarrungspunktes, wenigstens ein Additiv aus der Gruppe der
- Diaminoharnstoffe,
- Oxalhydrazine,
- Acetamide,
- N-Guanylharnstoffsalze,
- Hydrazodicarbonamide,
- Amine, insbesondere mit einer höheren Basenstärke als Ammoniak (d.h. mit einem pK_{b}-Wert kleiner als der von Ammoniak),
- stickstoffhaltigen Heterocyclen, insbesondere aus der Gruppe der Pyrazole, Imidazole, Triazole, Tetrazine und Oxadiazole, mit wenigstens einer der Strukturformeln enthält, wobei R, R₁, R₂, R₃, R₄ aus der Gruppe der Alkylreste mit einem bis sechs Kohlenstoffatomen, Allyl-, Vinyl-, Hydroxyalkyl-, Ether-, Cyanoalkyl-, Azidoalkyl-, Nitromethyl-, Amino-, Aminoalkylgruppen und Wasserstoff gewählt ist, einschließlich Pyridin, Pyrrol und deren Derivate,
- ionischen Flüssigkeiten (IL), insbesondere mit einem Dinitramid-Anion,
enthält. Geeignete Anteile derartiger Additive zur Schmelzpunktverringerung betragen zwischen etwa 0,05 Mass.-% bis etwa 10 Mass.-%, insbesondere von etwa 0,1 Mass.-% bis etwa 5 Mass.-%, jeweils bezogen auf die Gesamtmischung, (d.h. auf die Gesamtmischung aus ADN, Lösungsmittel, dem Additiv zur Verbesserung der Tieftemperatureigenschaften sowie gegebenenfalls vorhandenem Gelbildner (siehe hierzu weiter oben)).

Aufgrund ihrer hervorragenden Löslichkeit mit in Ammoniak gelöstem ADN erweisen sich insbesondere ionische Flüssigkeiten mit Dinitramid-Anionen als besonders bevorzugte Additive zur Schmelzpunktverringerung, wobei geeignete Kationen solcher ionischer Flüssigkeiten beispielsweise durch N-Quarternisierung entsprechender Stickstoffverbindungen erhalten werden können. Dies kann beispielsweise durch Protonierung und/oder Alkylierung der vorgenannten stickstoffhaltigen heterocyclischen Verbindungen geschehen, um hieraus ein Kation zu erzeugen. Besonders vorteilhafte ionische Flüssigkeiten stellen dabei beispielsweise 1,4,5-Trimethyltetrazolium-Dinitramid, 1-(2-Hydroxyethyl)-4,5-dimethyltetrazolium-Dinitramid, 1-(2-Hydroxyethyl)-4-methyl-5-aminotetrazolium-Dinitramid und 1-(2-Hydroxyethyl)-3-methyl-1,2,3-triazolium-Dinitramid einschließlich Isomerengemischen der vorgenannten ionischen Flüssigkeiten, Diaminoharnstoff-Dinitramid, Oxalhydrazinium-Dinitramid, 2-Hydroxyethylhydrazinium-Dinitramid, 2-Hyxdroxyethylammonium-Dinitramid, 2-Azidoethylammonium-Dinitramid, Ethylammonium-Dinitramid und dergleichen dar. Hierunter erweisen sich aufgrund ihrer vorteilhaften Sauerstoffbilanz insbesondere energetische ionische Flüssigkeiten (EIL) als besonders geeignet, wie beispielsweise Ethylammonium-Dinitramid mit einer Sauerstoffbilanz von -42,1%. Der Einsatz von protischen ionischen Flüssigkeiten, welche auf einem basischeren Amin basieren als der als Lösungsmittel für das ADN verwendete Ammoniak, bietet im Übrigen ferner die Möglichkeit, das entsprechende freie Amin direkt der Gasgenerator-Treibstoffmischung zuzusetzen und die jeweilige (energetische) ionische Flüssigkeit auf diese Weise in situ zu erzeugen:

Der Zusatz von 1,4 Mass.-% 2-Hydroxyethylhydrazinium-Dinitramid (HEHDN) zu einem monergolischen Gasgenerator-Treibstoff aus etwa 75 Mass.-% ADN und etwa 23 Mass.-% Ammoniak (± 3 Mass.-%) gemäß Fig. 2 bewirkt beispielsweise eine Verringerung seines Schmelz- bzw. Erstarrungspunktes um 5°C von etwa -31°C auf etwa -36°C.

Darüber hinaus ist grundsätzlich auch die Zugabe von ionischen Flüssigkeiten bzw. Salzen mit anderen Anionen als Dinitramid zur Schmelzpunkterniedrigung möglich, wobei im Hinblick auf die Sauerstoffbilanz insbesondere sauerstoffreiche Anionen von Vorteil sind, welche eine hohe Löslichkeit in dem erfindungsgemäße als Lösungsmittel eingesetzten Ammoniak besitzen, wie beispielsweise Anionen aus der Gruppe der Nitrate, Perchlorate, Formiate und Azolate, insbesondere mit Nitro- und/oder Nitramin-Substituenten, wie beispielsweise 3,5-Dinitro-1,2,4-triazolat, 5-Nitro-1,2,3,4-tetrazolat, 3,4,5-Trinitropyrazolat, 5,5'-Dinitramin-3,3'-bis(1,2,4-triazol), 1,2,4-Triazolat einschließlich deren N-Oxid-Derivaten und dergleichen. Weitere Beispiele für vorteilhafte heterocyclische Anionen von geeigneten ionischen Flüssigkeiten bzw. Salzen umfassen Nachstehend sind Ausführungsbeispiele von erfindungsgemäßen monergolischen Gasgenerator-Treibstoffen mit verschiedenen Anteilen an Ammoniumdinitramid wiedergegeben.

### Beispiel 1:

75,0 Mass.-% ADN,
25,0 Mass.-% NH₃.
Sauerstoffbilanz: -15,88%
   Massenspez. Impuls (Iₛₚ, frz equilibrium 70:1): 2464 Ns/kg Vol.spez. Impuls (Iₛₚ vol, frz equilibrium 70:1): 3195 Ns/dm³ Spez. Impuls Vakuum (Iₛₚ vac, frz equilibrium 70:0): 2641 Ns/kg

Die Abbrandtemperatur beträgt 2377°K bei einem Brennkammerdruck von 70 bar (Expansion gegen Umgebungsdruck); die Abgaszusammensetzung beträgt etwa 44 Mass.-% Wasser (H₂O), etwa 54 Mass.-% Stickstoff (N₂) und etwa 2 Mass.-% Wasserstoff (H₂). Die Abgaszusammensetzung kann z.B. direkt einer Wasserstoff-Brennstoffzelle als Brennstoff aufgegeben werden.

### Beispiel 2:

68,0 Mass.-% ADN,
32,0 Mass.-% NH₃.
Sauerstoffbilanz: -27,55%
   Massenspez. Impuls (Iₛₚ, frz equilibrium 70:1): 2339 Ns/kg Vol.spez. Impuls (Iₛₚ vol, frz equilibrium 70:1): 2810 Ns/dm³ Spez. Impuls Vakuum (Iₛₚ vac, frz equilibrium 70:0): 2500 Ns/kg

Die Abbrandtemperatur beträgt 1985°K bei einem Brennkammerdruck von 70 bar (Expansion gegen Umgebungsdruck); die Abgaszusammensetzung beträgt etwa 40 Mass.-% Wasser (H₂O), etwa 56 Mass.-% Stickstoff (N₂) und etwa 4 Mass.-% Wasserstoff (H₂). Die Abgaszusammensetzung kann z.B. gleichfalls direkt einer Wasserstoff-Brennstoffzelle als Brennstoff aufgegeben werden.

### Beispiel 3 (nicht erfindungsgemäß) :

| | |
|---|---|
| 64,0 Mass.-% | ADN, |
| 16,5 Mass.-% | NH₃ (entsprechend einem Anteil von 79,5 Mass.-% ADN bezogen auf die Mischung bzw. den Mischungsanteil aus ADN und Ammoniak als einzigem Lösungsmittel), |
| 3,0 Mass.-% | 1,4,5-Trimethyltetrazolium-Dinitramid als Additiv zur Absenkung des Erstarrungspunktes, |
| 0,5 Mass.-% | multi wall Kohlenstoff-Nanoröhren (MWCNT) als Gelierungsmittel, |
| 2,0 Mass.-% | GAP-Diol als weiteres Gelierungsmittel und |
| 14,0 Mass.-% | Aluminiumpulver mit PTFE gecoatet (anteilig: 12,9 Mass.-% Al und 1,1 Mass.-% PTFE). |

Sauerstoffbilanz: -24,19%
Massenspez. Impuls (Iₛₚ, frz equilibrium 70:1): 2679 Ns/kg Vol.spez. Impuls (Iₛₚ vol, frz equilibrium 70:1): 3938 Ns/dm³ Spez. Impuls Vakuum (Iₛₚ vac, frz equilibrium 70:0): 2879 Ns/kg Abbrandtemperatur: 3103°K bei einem Brennkammerdruck von 70 bar (Expansion gegen Umgebungsdruck).

### Beispiel 4 (nicht erfindungsgemäß) :

| | |
|---|---|
| 58,0 Mass.-% | ADN, |
| 15,0 Mass.-% | NH₃ (entsprechend einem Anteil von 79,5 Mass.-% ADN bezogen auf die Mischung bzw. den Mischungsanteil aus ADN und Ammoniak als einzigem Lösungsmittel), |
| 3,0 Mass.-% | 1,4,5-Trimethyltetrazolium-Dinitramid als Additiv zur Absenkung des Erstarrungspunktes, |
| 0,5 Mass.-% | multi wall Kohlenstoff-Nanoröhren (MWCNT) als Gelierungsmittel, |
| 2,0 Mass.-% | GAP-Diol als weiteres Gelierungsmittel und |
| 21,5 Mass.-% | Aluminiumpulver mit PTFE gecoatet (anteilig: 19,8 Mass.-% Al und 1,7 Mass.-% PTFE). |

Sauerstoffbilanz: -29,95%
Massenspez. Impuls (Iₛₚ, frz equilibrium 70:1): 2722 Ns/kg Vol.spez. Impuls (Iₛₚ vol, frz equilibrium 70:1): 4162 Ns/dm³ Spez. Impuls Vakuum (Iₛₚ vac, frz equilibrium 70:0): 2958 Ns/kg Abbrandtemperatur: 3349°K bei einem Brennkammerdruck von 70 bar (Expansion gegen Umgebungsdruck).

### Beispiel 5 (nicht erfindungsgemäß) :

| | |
|---|---|
| 63,0 Mass.-% | ADN, |
| 15,5 Mass.-% | NH₃ (entsprechend einem Anteil von ca. 80 Mass.-% ADN bezogen auf die Mischung bzw. den Mischungsanteil aus ADN und Ammoniak als einzigem Lösungsmittel), |
| 2,5 Mass.-% | Ethanolamin zur in situ Erzeugung von Ethanolammonium-Dinitramid (entsprechend der Gleichgewichtsreaktion mit Dinitramid-Anionen im Überschuss) als Additiv zur Absenkung des Erstarrungspunktes, |
| 0,5 Mass.-% | multi wall Kohlenstoff-Nanoröhren (MWCNT) als Gelierungsmittel, |
| 2,0 Mass.-% | GAP-Diol als weiteres Gelierungsmittel und |
| 16,5 Mass.-% | Aluminiumpulver mit PTFE gecoatet (anteilig: 15,2 Mass.-% Al und 1,3 Mass.-% PTFE). |

Sauerstoffbilanz: -27,54%
Massenspez. Impuls (Iₛₚ, frz equilibrium 70:1): 2685 Ns/kg Vol.spez. Impuls (Iₛₚ vol, frz equilibrium 70:1): 3986 Ns/dm³ Spez. Impuls Vakuum (Iₛₚ vac, frz equilibrium 70:0): 2907 Ns/kg Abbrandtemperatur: 3126°K bei einem Brennkammerdruck von 70 bar (Expansion gegen Umgebungsdruck).

## Patentansprüche

1. Flüssiger oder gelförmiger Gasgenerator-Treibstoff, bestehend aus
- einem monergolen Treibstoff auf der Basis von Ammoniumdinitramid (ADN);
- wenigstens einem Lösungsmittel, wobei wenigstens ein Lösungsmittel von Ammoniak (NH₃) gebildet ist,
wobei der Gasgenerator-Treibstoff wenigstens 65 Mass.-% ADN und höchstens 5 Mass.-% Wasser, jeweils bezogen auf die Mischung aus ADN und Lösungsmittel, enthält; und
- gegebenenfalls wenigstens einem Gelbildner mit einem Anteil von bis 10 Mass.-%, bezogen auf die Gesamtmischung; und
- gegebenenfalls wenigstens einem Additiv zur Verbesserung seiner Tieftemperatureigenschaften.

2. Gasgenerator-Treibstoff nach Anspruch 1, **dadurch gekennzeichnet, dass** er höchstens 4 Mass.-% Wasser, insbesondere höchstens 3 Mass.-% Wasser, vorzugsweise höchstens 2 Mass.-% Wasser, jeweils bezogen auf die Mischung aus ADN und Lösungsmittel, enthält.

3. Gasgenerator-Treibstoff nach Anspruch 1 oder 2, **dadurch gekennzeichnet, dass** er im Wesentlichen frei von kohlenstoffhaltigen Lösungsmitteln ist.

4. Gasgenerator-Treibstoff nach einem der Ansprüche 1 bis 3, **dadurch gekennzeichnet, dass** er im Wesentlichen ausschließlich Ammoniak als Lösungsmittel enthält.

5. Gasgenerator-Treibstoff nach einem der Ansprüche 1 bis 4, **dadurch gekennzeichnet, dass** er wenigstens 70 Mass.-%, insbesondere wenigstens 75 Mass.-%, ADN, jeweils bezogen auf die Mischung aus ADN und Lösungsmittel, enthält.

6. Gasgenerator-Treibstoff nach einem der Ansprüche 1 bis 5, **dadurch gekennzeichnet, dass** er als gelförmiger Treibstoff vorliegt und der wenigstens eine Gelbildner aus der Gruppe
- Kohlenstoff-Nanoröhren einschließlich funktionalisierter und/oder dotierter Kohlenstoff-Nanoröhren,
- pulverförmige Metalle, Halbmetalle, Metalloxide und/oder Halbmetalloxide, insbesondere auf der Basis von Silicium,
- OH-funktionalisierte Gelbildner, insbesondere auf der Basis von energetischen Di- und/oder Triolen, wie Glycidyl-Azid-Polymer-Diole (GAP-Diole),
- polymere Gelbildner, insbesondere mit Stickstoff enthaltenden funktionellen Gruppen, wie auf Isocyanat- und/oder Harnstoffbasis, einschließlich Triazin-Polymeren und polymeren Harnstoffurethanen, und
- Lösungen von Harnstoffurethanen, welche durch Umsetzung von Mono-, Di- und/oder Polyalkoholen, insbesondere von energetischen Monoalkoholen und/oder Diolen, mit Diisocyanaten und anschließender Reaktion mit Mono- und/oder Diaminen bzw. Mono- und/oder Dinitraminen einschließlich Mischungen derselben erhalten worden sind, mit ionischen Flüssigkeiten (IL), insbesondere mit energetischen ionischen Flüssigkeiten (EIL), als Lösungsmittel,
gewählt ist.

7. Gasgenerator-Treibstoff nach Anspruch 6, **dadurch gekennzeichnet, dass** er als Gelbildner
- funktionalisierte Kohlenstoff-Nanoröhren mit funktionellen Gruppen aus der Gruppe Aminogruppen, Alkylaminogruppen und anderen funktionellen Gruppen mit einer Basenstärke größer als Ammoniak und/oder
- stickstoffdotierte Kohlenstoff-Nanoröhren enthält.

8. Gasgenerator-Treibstoff nach einem der Ansprüche 1 bis 7, **dadurch gekennzeichnet, dass** das wenigstens eine Additiv zur Verbesserung seiner Tieftemperatureigenschaften aus der Gruppe der
- Diaminoharnstoffe,
- Oxalhydrazine,
- Acetamide,
- N-Guanylharnstoffsalze,
- Hydrazodicarbonamide,
- Amine, insbesondere mit einer höheren Basenstärke als Ammoniak,
- stickstoffhaltigen Heterocyclen, insbesondere aus der Gruppe der Pyrazole, Imidazole, Triazole, Tetrazine und Oxadiazole, mit wenigstens einer der Strukturformeln wobei R, R₁, R₂, R₃, R₄ aus der Gruppe der Alkylreste mit einem bis sechs Kohlenstoffatomen, Allyl-, Vinyl-, Hydroxyalkyl-, Ether-, Cyanoalkyl-, Azidoalkyl-, Nitromethyl-, Amino-, Aminoalkylgruppen und Wasserstoff gewählt ist, einschließlich Pyridin, Pyrrol und deren Derivate,
- ionischen Flüssigkeiten (IL), insbesondere mit einem Dinitramid-Anion,
gewählt ist.

9. Gasgenerator-Treibstoff nach Anspruch 8, **dadurch gekennzeichnet, dass** die Anteile der Additive zur Verbesserung seiner Tieftemperatureigenschaften zwischen 0,05 Mass.-% und 10 Mass.-%, insbesondere zwischen 0,1 Mass.-% und 5 Mass.-%, jeweils bezogen auf die Gesamtmischung, betragen.

10. Verfahren zur Herstellung eines flüssigen oder gelförmigen Gasgenerator-Treibstoffes, bestehend aus
- einem monergolen Treibstoff auf der Basis von Ammoniumdinitramid (ADN);
- wenigstens einem Lösungsmittel, wobei wenigstens ein Lösungsmittel von Ammoniak (NH₃) gebildet ist;
- gegebenenfalls wenigstens einem Gelbildner; und
- gegebenenfalls wenigstens einem Additiv zur Verbesserung seiner Tieftemperatureigenschaften,
nach einem der Ansprüche 1 bis 9, wobei das Verfahren wenigstens einen Verfahrensschritt aus der Gruppe
- Lösen von ADN in Ammoniak mit einem Anteil an ADN von wenigstens 65 Mass.-% ADN;
- Aufkondensieren von Ammoniak auf ADN mit einem Anteil an ADN von wenigstens 65 Mass.-%; und
- Aufkonzentrieren einer Mischung aus ADN und Ammoniak auf einen Anteil an ADN von wenigstens 65 Mass.-%,
jeweils bezogen auf die Mischung aus ADN und Ammoniak, umfasst; und wobei
- der Gasgenerator-Treibstoff gegebenenfalls geliert wird, indem ihm das wenigstens eine Gelierungsmittel mit einem Anteil von bis 10 Mass.-%, bezogen auf die Gesamtmischung, zugesetzt wird; und
- dem Gasgenerator-Treibstoff gegebenenfalls das wenigstens eine Additiv zur Verbessrung seiner Tieftemperatureigenschaften zugesetzt wird.

11. Verfahren nach Anspruch 10, **dadurch gekennzeichnet, dass**
- das ADN in im Wesentlichen wasserfreiem Ammoniak gelöst; und/oder
- im Wesentlichen wasserfreier Ammoniak auf das ADN aufkondensiert; und/oder
- eine Mischung aus ADN und im Wesentlichen wasserfreiem Ammoniak aufkonzentriert
wird.

12. Verfahren nach Anspruch 10 oder 11, **dadurch gekennzeichnet, dass** das ADN mit einem Anteil von wenigstens 70 Mass.-%, insbesondere von wenigstens 75 Mass.-%, bezogen auf die Mischung aus ADN und Ammoniak eingesetzt wird.

13. Verfahren nach einem der Ansprüche 10 bis 12, **dadurch gekennzeichnet, dass** der Gasgenerator-Treibstoff geliert wird, wobei ihm wenigstens ein Gelierungsmittel nach Anspruch 6 oder 7 eingesetzt wird.

14. Verfahren nach einem der Ansprüche 10 bis 13, **dadurch gekennzeichnet, dass** dem Gasgenerator-Treibstoff wenigstens ein Additiv zur Verbesserung seiner Tieftemperatureigenschaften nach Anspruch 8 zugesetzt wird.

15. Verfahren nach Anspruch 14, **dadurch gekennzeichnet, dass** dem Gasgenerator-Treibstoff Anteile der Additive zur Verbesserung seiner Tieftemperatureigenschaften nach Anspruch 8 zwischen 0,05 Mass.-% und 10 Mass.-%, insbesondere zwischen 0,1 Mass.-% und 5 Mass.-%, jeweils bezogen auf die Gesamtmischung, zugesetzt werden.

## Claims

1. Liquid or gel-like gas generator fuel, consisting of
- a monergolic fuel based on ammonium dinitramide (ADN);
- at least one solvent, wherein at least one solvent is formed by ammonia (NH₃),
wherein the gas generator fuel contains at least 65% by mass of ADN and not more than 5% by mass of water, in each case based on the mixture of ADN and solvent; and
- optionally at least one gelling agent in a content of up to 10% by mass based on the total mixture; and
- optionally at least one additive for improving the low temperature properties of said fuel.

2. Gas generator fuel according to claim 1, **characterized in that** it contains not more than 4% by mass of water, in particular not more than 3% by mass of water, preferably not more than 2% by mass of water, in each case based on the mixture of ADN and solvent.

3. Gas generator fuel according to claim 1 or 2, **characterized in that** it is substantially free from carbon-containing solvents.

4. Gas generator fuel according to any of claims 1 to 3, **characterized in that** it contains substantially exclusively ammonia as a solvent.

5. Gas generator fuel according to any of claims 1 to 4, **characterized in that** it contains at least 70% by mass, in particular at least 75% by mass, of AND, in each case based on the mixture of ADN and solvent.

6. Gas generator fuel according to any of claims 1 to 5, **characterized in that** it is in the form of a gel-like fuel and the at least one gelling agent is selected from the group of
- carbon nanotubes including functionalized and/or doped carbon nanotubes,
- pulverulent metals, metalloids, metal oxides and/or metalloid oxides, in particular based on silicon,
- OH-functional gelling agents, in particular based on energetic di- and/or triols, such as glycidyl azide polymer diols (GAP diols),
- polymeric gelling agents, in particular comprising nitrogen-containing functional groups, such as isocyanate-based and/or urea-based functional groups, including triazine polymers and polymeric urea urethanes, and
- solutions of urea urethanes obtained by reaction of mono-, di- and/or polyalcohols, in particular of energetic monoalcohols and/or diols, with diisocyanates and subsequent reaction with mono- and/or diamines or mono- and/or dinitramines including mixtures thereof, with ionic liquids (IL), in particular with energetic ionic liquids (EIL), as solvent.

7. Gas generator fuel according to claim 6, **characterized in that** it contains as gelling agent
- functionalized carbon nanotubes comprising functional groups selected from the group of amino groups, alkylamino groups and other functional groups having a basicity greater than ammonia and/or
- nitrogen-doped carbon nanotubes.

8. Gas generator fuel according to any of claims 1 to 7, **characterized in that** the at least one additive for improving the low temperature properties of said fuel is selected from the group of
- diaminoureas,
- oxalhydrazines,
- acetamides,
- N-guanylurea salts,
- hydrazodicarbonamides
- amines, in particular having a higher basicity than ammonia,
- nitrogen-containing heterocycles, in particular selected from the group of pyrazoles, imidazoles, triazoles, tetrazines and oxadiazoles, having at least one of the structural formulae wherein R, R₁, R₂, R₃, R₄ are selected from the group of alkyl radicals comprising one to six carbon atoms, allyl, vinyl, hydroxyalkyl, ether, cyanoalkyl, azidoalkyl, nitromethyl, amino and aminoalkyl groups and hydrogen, including pyridine, pyrrole and derivatives thereof,
- ionic liquids (IL), in particular comprising a dinitramide anion.

9. Gas generator fuel according to claim 8, **characterized in that** the contents of the additives for improving the low temperature properties of said fuel are between 0.05% by mass and 10% by mass, in particular between 0.1% by mass and 5% by mass, in each case based on the total mixture.

10. Process for producing a liquid or gel-like gas generator fuel consisting of
- a monergolic fuel based on ammonium dinitramide (ADN);
- at least one solvent, wherein at least one solvent is formed by ammonia (NH₃);
- optionally at least one gelling agent; and
- optionally at least one additive for improving the low temperature properties of said fuel,
according to any of claims 1 to 9, wherein the process comprises at least one of the process steps from the group of
- dissolving ADN in ammonia with a content of ADN of at least 65% by mass of ADN;
- condensing ammonia onto ADN with a content of ADN of at least 65% by mass; and
- concentrating a mixture of ADN and ammonia to a content of ADN of at least 65% by mass,
in each case based on the mixture of ADN and ammonia; and wherein
- the gas generator fuel is optionally gelled by adding to it the at least one gelling agent in a content of up to 10% by mass based on the total mixture; and
- the gas generator fuel is optionally admixed with the at least one additive for improving the low temperature properties of said fuel.

11. Process according to claim 10, **characterized in that**
- the ADN is dissolved in substantially anhydrous ammonia; and/or
- substantially anhydrous ammonia is condensed onto the ADN; and/or
- a mixture of ADN and substantially anhydrous ammonia is concentrated.

12. Process according to claim 10 or 11, **characterized in that** the ADN is employed in a content of at least 70% by mass, in particular of at least 75% by mass, based on the mixture of ADN and ammonia.

13. Process according to any of claims 10 to 12, **characterized in that** the gas generator fuel is gelled, wherein at least one gelling agent according to claim 6 or 7 is employed to it.

14. Process according to any of claims 10 to 13, **characterized in that** the gas generator fuel is admixed with at least one additive for improving the low temperature properties of said fuel according to claim 8.

15. Process according to claim 14, **characterized in that** the gas generator fuel is admixed with contents of the additives for improving the low temperature properties of said fuel according to Claim 8 between 0.05% by mass and 10% by mass, in particular between 0.1% by mass and 5% by mass, in each case based on the total mixture.

## Revendications

1. Combustible de générateur de gaz sous forme liquide ou gélifiée, composé de :
- un combustible de monergol à base de dinitramide d'ammonium (ADN) ;
- au moins un solvant, au moins un solvant étant formé à base d'ammoniac (NH₃) ;
le combustible de générateur de gaz contenant au moins 65 % en masse d'ADN et tout au plus 5 % en masse d'eau, respectivement par rapport au mélange d'ADN et de solvant ; et
- le cas échéant au moins un agent gélifiant avec une fraction pouvant atteindre 10 % en masse, par rapport au mélange total ; et
- le cas échéant au moins un additif d'amélioration de ses propriétés à basse température.

2. Combustible de générateur de gaz selon la revendication 1, **caractérisé en ce qu'**il contient tout au plus 4 % en masse d'eau, notamment tout au plus 3 % en masse d'eau, de préférence tout au plus 2 % en masse d'eau, respectivement par rapport au mélange d'ADN et de solvant.

3. Combustible de générateur de gaz selon la revendication 1 ou 2, **caractérisé en ce qu'**il est pour l'essentiel exempt de solvant carboné.

4. Combustible de générateur de gaz selon l'une quelconque des revendications 1 à 3, **caractérisé en ce qu'**il contient pour l'essentiel uniquement l'ammoniac comme solvant.

5. Combustible de générateur de gaz selon l'une quelconque des revendications 1 à 4, **caractérisé en ce qu'**il contient au moins 70 % en masse, notamment au moins 75 % en masse, d'ADN, respectivement par rapport au mélange d'ADN et de solvant.

6. Combustible de générateur de gaz selon l'une quelconque des revendications 1 à 5, **caractérisé en ce que** le combustible est présent sous forme de gel et que l'au moins un agent gélifiant est sélectionné dans le groupe comprenant :
- les nanotubes de carbone y compris les nanotubes de carbone dopés et/ou fonctionnalisés ;
- les métaux, les semi-métaux, les oxydes métalliques et/ou les semi-oxydes métalliques sous forme de poudre, notamment à base de silicium ;
- les agents gélifiants fonctionnalisés OH, notamment à base de diols et de triols énergétiques tels que les diols de polymère d'azoture de glycidyle (diols GAP) ;
- les agents gélifiants polymères, notamment les groupes fonctionnels contenant de l'azote, par exemple à base d'isocyanate et/ou d'urée, y compris les polymères de triazine et les urée-uréthanes polymères ; et
- les solutions d'urée-uréthanes obtenues par transformation de mono, di et/ou polyalcools, notamment de monoalcools et/ou de diols énergétiques, avec des diisocyanates et la réaction ultérieure avec les mono et diamines et/ou les mono et/ou dinitramines y compris des mélanges de ceux-ci, avec des liquides ioniques (IL), notamment avec des liquides ioniques énergétiques (EIL) comme solvant.

7. Combustible de générateur de gaz selon la revendication 6, **caractérisé en ce qu'**il contient comme agent gélifiant :
- des nanotubes de carbone fonctionnalisés avec des groupes fonctionnalisés appartenant au groupe des groupes aminés, des groupes aminés alkyl et d'autres groupes fonctionnels avec une force basique supérieure à l'ammoniac ; et/ou
- des nanotubes de carbone dopés à l'azote.

8. Combustible de générateur de gaz selon l'une quelconque des revendications 1 à 7, **caractérisé en ce que** l'au moins un additif d'amélioration de ses propriétés à basse température est sélectionné dans le groupe constitué par :
- les diamino-urées ;
- les oxalhydrazines ;
- les acétamides ;
- les sels d'urée N-guanyl ;
- les hydrazodicarbonamides ;
- les aminés, notamment avec une force basique supérieure à l'ammoniac ;
- les hétérocycles azotés, notamment dans le groupe des pyrazoles, imidazoles, triazoles, tétrazines et oxadiazoles, avec au moins une des formules structurale suivante : où R, R₁, R₂, R₃, R₄ est sélectionné dans le groupe des radicaux alkyl avec un à six atomes de carbone, les groupes allyl-, vinyl-, hydroxyalkyl-, éther-, cyanoalkyl-, azidoalkyl-, nitrométhyl-, amino-, aminoalkyl et l'hydrogène, y compris la pyridine, le pyrrol et leurs dérivés,
- les liquides ioniques (IL), notamment avec un anion de dinitramide.

9. Combustible de générateur de gaz selon la revendication 8, **caractérisé en ce que** les fractions des additifs d'amélioration de ses propriétés à basse température se situent entre 0,05 % en masse et 10 % en masse, notamment entre 0,1 % en masse et 5 % en masse, respectivement par rapport au mélange total.

10. Procédé de fabrication d'un combustible de générateur de gaz sous forme liquide ou gélifiée, composé de :
- un combustible de monergol à base de dinitramide d'ammonium (ADN) ;
- au moins un solvant, au moins un solvant étant formé à base d'ammoniac (NH₃) ;
- le cas échéant au moins un agent gélifiant ; et
- le cas échéant au moins un additif d'amélioration de ses propriétés à basse température ,
selon l'une quelconque des revendications 1 à 9, le procédé comprenant au moins une étape de procédé appartenant au groupe suivant :
- dissolution d'ADN dans l'ammoniac avec une fraction d'ADN d'au moins 65 % en masse d'ADN ;
- condensation de l'ammoniac sur l'ADN avec une fraction d'ADN d'au moins 65 % en masse ; et
- concentration d'un mélange d'ADN et d'ammoniac pour atteindre une fraction d'ADN d'au moins 65 % en masse,
respectivement par rapport au mélange d'ADN et d'ammoniac ; et
- le combustible de générateur de gaz étant le cas échéant gélifié en y ajoutant l'au moins un agent gélifiant avec une fraction pouvant atteindre 10 % en masse, par rapport au mélange total ; et
- l'au moins un additif d'amélioration de ses propriétés à basse température étant ajouté le cas échéant au combustible de générateur de gaz.

11. Procédé selon la revendication 10, **caractérisé en ce que** :
- l'ADN est dissous dans de l'ammoniac pour l'essentiel anhydre ; et/ou
- l'ammoniac pour l'essentiel anhydre est condensé sur l'ADN ; et/ou
- un mélange d'ADN et d'ammoniac pour l'essentiel anhydre est concentré.

12. Procédé selon la revendication 10 ou 11, **caractérisé en ce que** l'ADN est utilisé avec une fraction d'au moins 70 % en masse, notamment d'au moins 75 % en masse, par rapport au mélange d'ADN et d'ammoniac.

13. Procédé selon l'une quelconque des revendications 10 à 12, **caractérisé en ce que** le combustible de générateur de gaz est gélifié en utilisant au moins un agent gélifiant selon la revendication 6 ou 7.

14. Procédé selon l'une quelconque des revendications 10 à 13, **caractérisé en ce qu'**au moins un additif d'amélioration de ses propriétés à basse température selon la revendication 8 est ajouté au combustible de générateur de gaz.

15. Procédé selon la revendication 14, **caractérisé en ce que** des fractions d'additifs d'amélioration de ses propriétés à basse température selon la revendication 8 sont ajoutées au combustible de générateur de gaz entre 0,05 % en masse et 10 % en masse, notamment entre 0,1 % en masse et 5 % en masse, respectivement par rapport au mélange total.
